# FASCICULE DE BREVET EUROPEEN

(11) **EP 0 504 077 B1**
(45) Date de publication et mention de la délivrance du brevet: **09.10.1996**
(21) Numéro de dépôt: 92420073.6
(22) Date de dépôt: 12.03.1992
(51) Int. Cl.: C22C 21/06, C22C 21/00, C22F 1/047

(54) **Alliages d'al pour emboutissage-étirage résistants, formables et isotropes**
Zum Tiefziehen geignete hochfeste verformbare isotropische Legierungen auf Aluminiumbasis
Strong, formable, isotropic aluminium alloys for deep drawing

(30) Priorité: 14.03.1991 FR 9103662
(43) Date de publication de la demande: 16.09.1992
(62) Demande divisionnaire de: 95105950.0
(73) Titulaire: PECHINEY RHENALU, 92400 COURBEVOIE (FR)
(72) Inventeur: Raynaud, Guy-Michel, F-38129 Saint Egreve (FR)
(74) Mandataire: Mougeot, Jean-Claude

(56) Documents cités:
- EP-A- 0 097 319
- EP-A- 0 121 620
- EP-A- 0 298 876
- WO-A-90/10091
- GB-A- 2 027 743
- US-A- 4 318 755
- CHEMICAL ABSTRACTS, vol. 101, no. 16, 15 Octobre 1984, Columbus, Ohio, US; abstract no. 135619H, 'ALUMINIUM ALLOY SHEET FOR FORMING' page 301 ;colonne 2 ; & JP-A-5 976 864 (NIPPON LIGHT METAL CO LTD) 2 Mai 1984
- CHEMICAL ABSTRACTS, vol. 100, no. 12, 12 Mars 1984, Columbus, Ohio, US; abstract no. 90038D, 'HARD ALUMINIUM ALLOY SHEET OF LOW EARING RATIO FOR CAN BODIES' page 268 ;colonne 1 ; & JP-A-58 126 967 (KOBE STEEL LTD) 28 Juillet 1983
- R.E Sanders,A.B. Trageser,C.S. Rollings "Recycling of Lightweight Aluminum Containers: Present and Future Perspectives", Second International Symposium Recycling of Metals and Engineered Materials, TMS, 1990, pp 187-201.
- S. Tsuschida et H. Tanaka "Aluminium Alloys for D & I Can Stocks", Sumitomo Light Metal Technical Reports, vol. 41, No 40,octobre 1990, pp 40-54.

## Description

L'invention concerne des tôles ou bandes laminées en alliage à base d'Al destinées à l'emboutissage et/ou l' étirage et présentant des caractéristiques mécaniques de résistance élevées ainsi qu'une bonne isotropie (faible taux de cornes) et une bonne formabilité à froid.

On sait que les alliages habituellement utillisés pour la fabrication de corps de boites étirées sont les alliages 3004 ou 3104, suivant les désignations de l'Aluminum Association.

Or, l'évolution actuelle pousse à rechercher des alliages à la fois plus résistants mécaniquement, ce qui permet corrélativement de diminuer les épaisseurs de paroi pour une application donnée, et plus isotropes c'est-à-dire à faible taux de cornes lors de l'emboutissage et/ou de l'étirage afin d'améliorer le taux d'utilisation de l'alliage, tout en restant suffisamment formables à froid. Or, pour les alliages classiques cités ci-dessus, la première et les 2 dernières propriétés sont relativement contradictoires.

Ainsi dans le brevet US-A-4 318 755 des alliages de ce type sont revendiqués mais leurs caractéristiques mécaniques à l'état écroui restent relativement modestes R: 280-300 Mpa, E 0,2 : 250-280 Mpa et A% : 2-4% pour garantir une formabilité en emboutissage-étirage acceptable, tout en conservant une bonne isotropie.
Le brevet EP 0121 620 décrit un alliage Al Mg Mn destiné à la fabrication de corps, de couvercles et d'anneaux pour boîtes de boisson durcissable par cuisson du vernis (effet de « bake hardening »), de composition (% en poids) :

| | | |
|---|---|---|
| Mg : | 0,5 - | 2,5 |
| Mn | 0,5 - | 2 |
| Cu | 0,05 | 0,5 |

| |
|---|
| Fe < 0,7 |
| Si < 0,5 |
| Ti < 0,05 |

dont la microstructure présente, après laminage à froid, une grosseur moyenne de grains inférieure à 25 microns.
Les alliages à base d'Al selon l'invention, qui présentent à la fois des caractéristiques mécaniques élevées, une bonne isotropie et une bonne formabilité appartiennent à deux familles distinctes, l'une dérivée des alliages 3004 classiques objet de la présente invention, l'autre objet de la demande divisionnaire n° 95105950.0, contenant essentiellement des additions de Fe et de Mg.

Les alliages de la présente invention se distinguent de l'art antérieur par une teneur en Mn « classique » associée à une basse teneur en fer. De plus, une teneur en Cu relativement élevée est préférée.

De manière plus précise, les tôles ou bandes selon l'invention ont les compositions pondérales suivantes (%) :

| | |
|---|---|
| Mn | de 0,8 à 1,6 |
| Mg | de 0,7 à 2,5 |
| éventuellement | |
| Cu | de 0 à 0,6 |
| Cr | de 0 à 0,35 |
| Ti | de 0 à 0,1 |
| V | de 0 à 0,1 |
| Reste Al et impuretés inévitables : | |
| | Chacune ≤ 0,05% |
| | Total ≤ 0,15% |

et leurs teneurs en Fe et Si sont contrôlées chacune à moins de 0,25%. Une teneur en Cu supérieure ou égale à 0,20% ou même 0,25% est préférable. De même, il est préférable d'avoir une teneur en Fe ≤ 0,20, ou mieux inférieure à 0,15%.

De plus, il a été observé que, de préférence, les teneurs en Mn, Fe et Mg doivent être limitées, pour éviter la précipitation grossière de composés primaires, précipités qui sont néfastes et provoquent des défauts lors des opérations ultérieures de laminage et/ou emboutissage-étirage ; dans ce cas, la relation à observer est la suivante :$\text{%Mn+0,9%Fe+0,3%Mg≤1,9}$ De même, pour obtenir des taux de déformation à froid, définis par : (épaisseur initiale - épaisseur finale) /épaisseur initiale, supérieurs à 50%, ou même 60 ou 65%, sans recuit(s) intermédiaire(s), tout en conservant une isotropie élevée, il convient de respecter la relation suivante :$\text{%Mn-2,25%Fe≥0,50}$ Les limitations analytiques se justifient de la façon suivante : Pour Fe ≥ 0,25 et/ou Si ≥ 0,25, il y a apparition dans la structure micrographique de « bandes blanches » après homogénéisation ou réchauffage et laminage à chaud, zones dans lesquelles la teneur en Mn est faible favorisant ainsi l'anisotropie du matériau. Les teneurs en Mn et Mg sont limitées inférieurement pour obtenir une résistance mécanique suffisante ; cependant au-delà de 1,6 % Mn, il y a apparition de particules intermétalliques primaires néfastes vis-à-vis de la formabilité au cours du laminage ou des opérations d'emboutissage et/ou d'étirage, et pour Mg ≥ 2,5 %, il y a apparition de défauts à l'étirage, par exemple le collage sur la filière (aussi appelée bague) et une trop grande anisotropie.

Le Cu est maintenu en dessous de 0,6 % pour respecter les normes d'alimentarité (arrêté du 27 août 1987), mais est, de préférence, tenu supérieur à 0,20% ou même 0,25% pour obtenir les hautes caractéristiques mécaniques souhaitées lors de la cuisson des revêtements.
Au-dessus de 0,35 % de Cr, il y a apparition de composés intermétalliques primaires grossiers néfastes à la formabilité par effet d'endommagement. Les limites supérieures en Ti et V sont justifiées par cette même raison.

Une composition préférentielle contient de 1,2 à 1,6 % Mn, de 0,8 à 1,2 % Mg, de 0,2 à 0,6 % Cu, et jusqu'à 0,25 % Cr.

La mise en oeuvre des alliages selon l'invention est tout à fait analogue à celle des alliages 3004 et 3104, comme cela apparaîtra de façon détaillée dans les exemples.

La gamme de fabrication comporte donc essentiellement les opérations suivantes:
- coulée, généralement par coulée semi-continue en lingots ou coulée directe en bandes
- homogénéisation ou réchauffage
- laminage à chaud jusqu'à une épaisseur intermédiaire
- laminage à froid avec ou sans recuits intermédiaires ce qui fournit des ébauches adaptées aux opérations d'emboutissage et d'étirage.

L'invention concerne également le procédé d'obtention d'une bande laminée, défini à la revendication 8.

Il est à noter que les produits conservent une bonne isotropie même si les taux de déformation à froid dépassent 50%, ou même 60 ou 65% sans recuit(s) intermédiaire(s).

Les différences essentielles entre les alliages 3004 classiques et les alliages selon l'invention résident dans des teneurs en Fe et/ou Si limitées, qui conduisent à des structures micrographiques sur produits laminés à chaud (en général des tôles ou bandes d'épaisseur supérieure à 3 mm) complètement différentes.

L'alliage 3004 classique est caractérisé par l'existence d'une structure comportant, outre les précipités intermétalliques primaires grossiers situés dans les zones interdendritiques et les précipités secondaires intragranulaires de fines "bandes blanches", exemptes de précipités, dans les zones interdendritiques. Au contraire, les alliages selon l'invention présentent des microstructures analogues, mais en l'absence totale de "bandes blanches".

Les alliages selon l'invention sont donc caractérisés par une répartition très homogène des précipités primaires et secondaires dans une matrice à base d'Al dès le stade du lingot.

Les figures 1, 2 et 3 sont des micrographies au grandissement X400 respectivement de l'alliage classique 3004 (exemple 0) et des alliages des exemples 1 (ou 3) et 2, selon l'invention, à l'état brut de laminage à chaud.

La figure 4 est un profil schématique de la répartition des précipités (fraction volumique en %) en fonction de la distance(en µm) comptée à partir d'une zone interdendritique sur une coupe transversale d'une dendrite ayant environ 95 µm de large pour un alliage 3004 classique (trait épais) et un alliage selon l'invention (trait mince).

L'invention sera mieux comprise à l'aide des exemples suivants, comparés à un alliage 3004 pris comme référence.
Dans ces exemples, le matériau obtenu est caractérisé par ses caractéristiques mécaniques de traction (sens travers), par l'indice de cornes S 45/90 tel que défini ci-après, et les valeurs de LDR et LIR étalement définis ci-après.
Le taux de cornes :$\text{S α/β =} \frac{\overline{\text{H}} \text{α -} \overline{\text{H}} \text{β}}{\overline{\text{H}}}$ où Hα = (H + H₁₈₀₋ α + H₁₈₀₊α + H₃₆₀₋ α)/4
H étant la hauteur de l'embouti cylindrique dans une direction faisant un angle α avec la direction de laminage et
$\overline{\text{H}}$ la hauteur moyenne de l'embouti cylindrique définie par n étant le nombre d'extréma = 2 x nombre de cornes - voir norme NFA 50-301, juin 1976 -

Le LDR (limiting drawing ratio) est la valeur du rapport : φ maxi flan/ φ poinçon sans apparition de rupture dans des conditions d'emboutissage déterminées : lubrification, pression de serre-flan, géométrie du poinçon (arrondi), épaisseur de la tôle (flan), etc.
Le LIR (limiting ironing ratio) en % est la valeur nominale du rapport$\text{LIR = 100 ( eo - ef)/eo}$ permettant l'étirage sur poinçon d'un cylindre sans apparition de défauts dans des conditions déterminées de géométrie d'outillage (filière/ poinçon), de lubrification, d'épaisseur initiale, de nombre de passes, (généralement 3), etc...., eₒ étant l'épaisseur initiale de la paroi et e_{f} étant l'épaisseur finale.

Les exemples suivants (1 à 3) illustrent l'invention vis-à-vis de l'alliage 3004 pris comme référence (exemple 0).

Les alliages dont la composition chimique est reportée au tableau I ont été coulés en plateaux de 1100 x 300 x 2650 mm3, homogénéisés ou réchauffés, scalpés, laminés à chaud jusqu'à 3mm d'épaisseur et à froid jusqu'à 0,3 mm d'épaisseur, avec ou sans recuit intermédiaire dans les conditions détaillées au tableau 2 (état H lx).
Une simulation de la cuisson des vernis a été effectuée par maintien de 10 minutes à 204°C (état H 28).

Les résultats obtenus sont reportés au tableau 3.

On peut constater :
- que l'exemple 1 présente des caractéristiques mécaniques élevées et une faible anisotropie avec une formabilité comparable à celle du 3004.
- que l'exemple 2 présente des caractéristiques mécaniques très élevées associées à une bonne formabilité, l'isotropie étant notablement plus forte que celle du 3004
- que l'exemple 3 présente une isotropie particulièrement élevée, les caractéristiques de résistance mécanique et de formabilité étant équivalentes à celle de 3004

L'invention trouve une application principale dans la fabrication de boîtes étirées, particulièrement de boites-boissons, plus légères et/ou plus résistantes avec une économie de matière accrue, avec une gamme de fabrication tout à fait analogue à celle des alliages classiques (3004-3104), avec une simplification de la gamme de fabrication en évitant les recuits intermédiaires.

## Revendications

1. Tôle ou bande laminée en alliage à base d'Al destinée à l'emboutissage et/ou l'étirage, caractérisée en ce que l'alliage contient (en poids %) :
Mn de 0,8 à 1,6 - Mg de 0,7 à 2,5 - éventuellement Cu de 0 à 0,6 - Cr de 0 à 0,35 - Ti de 0 à 0,1 - V de 0 à 0,1 autres éléments: chacun ≤ 0,05, total ≤ 0,15 reste Al, que les teneurs en Fe et Si sont contrôlées chacune à moins de 0,25%, et qu'à l'état homogénéisé ou à l'état laminé à chaud, sa structure est constituée d'une matrice à base d'Al contenant des précipités primaires et secondaires régulièrement répartis, en l'absence de « bandes blanches ».

2. Tôle ou bande selon la revendication 1 caractérisée en ce que sa composition est telle que : % Mn - 2,25% Fe ≥ 0,50.

3. Tôle ou bande selon l'une des revendications 1 et 2, caractérisée en ce que la teneur enFe est contrôlée à moins de 0,20%.

4. Tôle ou bande selon la revendication 3 caractérisée en ce que la teneur en Fe est contrôlée à moins de 0,15%.

5. Tôle ou bande selon l'une des revendications 1 à 4, caractérisée en ce que la teneur en Cu est supérieure à 0,25%.

6. Tôle ou bande selon l'une des revendications 1 à 5, caractérisée en ce que sa composition est telle que : %Mn + 0,9 Fe + 0,3 % Mg ≤ 1,9.

7. Tôle ou bande selon l'une des revendications 1 à 5, caractérisée en ce qu'elle contient de 1,2 à 1,6 % Mn, de 0,8 à 1,2 % Mg et jusqu'à 0,25% Cr.

8. Procédé d'obtention d'une bande laminée en alliage d'Al destinée à l'emboutissage et/ou à l'étirage, comprenant la coulée d'un alliage contenant (en poids %) :
Mn de 0,8 à 1,6 - Mg de 0,7 à 2,5 - éventuellement Cu de 0 à 0,6 - Cr de 0 à 0,35 - Ti de 0 à 0,1 - V de 0 à 0,1 - autres éléments = chacun ≤ 0;05 - total ≤ 0,15, reste Al
dans lequel Fe et Si sont contrôlés à moins de 0,25%, avec % Mn - 2,25% Fe ≥ 0,50, une homogénéisation ou un réchauffage, un laminage à chaud, un laminage à froid, sans recuit(s) intermédiaire(s), le taux de déformation à froid étant supérieur à 50%.

9. Procédé selon la revendication 8 dans lequel l'alliage coulé contient de 1,2 à 1,6% Mn, de 0,8 à 1,2 % Mg et jusqu'à 0,25% Cr.

10. Procédé selon l'une des revendications 8 et 9, caractérisé en ce que le taux de déformation à froid est > à 65%.

## Patentansprüche

1. Gewalztes, zum Tiefziehen und/oder Ziehen bestimmtes Blech oder Band aus einer Legierung auf Al-Basis,
dadurch **gekennzeichnet,** daß
die Legierung (in Gew.-%) enthält:
Mn 0,8 bis 1,6 - Mg 0,7 bis 2,5 - gegebenenfalls Cu 0 bis 0,6 - Cr 0 bis 0,35 - Ti 0 bis 0,1 - V 0 bis 0,1, weitere Elemente: jedes ≤ 0,05, insgesamt ≤ 0,15, Rest Al, daß der Anteil an Fe und Si jeweils auf höchstens 0,25 % eingestellt ist,
und daß ihre Struktur in homogenisiertem Zustand oder in warmgewalztem Zustand aus einer Matrix auf Al-Basis besteht, die regelmäßig verteilte primäre und sekundäre Ausscheidungen in Abwesenheit von "weißen Bändern" enthält.

2. Blech oder Band nach Anspruch 1,
dadurch gekennzeichnet, daß
seine Zusammensetzung so ist, daß % Mn - 2,25 % Fe ≥ 0,50 ist.

3. Blech oder Band nach einem der Ansprüche 1 und 2,
dadurch gekennzeichnet, daß
der Gehalt an Fe auf weniger als 0,20 % eingestellt ist.

4. Blech oder Band nach Anspruch 3,
dadurch gekennzeichnet, daß
der Gehalt an Fe auf weniger als 0,15 % eingestellt ist.

5. Blech oder Band nach einem der Ansprüche 1 bis 4,
dadurch gekennzeichnet, daß
der Gehalt an Cu über 0,25 % liegt.

6. Blech oder Band nach einem der Ansprüche 1 bis 5,
dadurch gekennzeichnet, daß
seine Zusammensetzung so ist, daß % Mn + 0,9 %Fe + 0,3 % Mg ≤ 1,9 ist.

7. Blech oder Band nach einem der Ansprüche 1 bis 5,
dadurch gekennzeichnet, daß
es 1,2 bis 1,6 % Mn, 0,8 bis 1,2 % Mg und bis zu 0,25 % Cr enthält.

8. Verfahren zur Herstellung eines gewalzten, zum Tiefziehen und/oder Ziehen bestimmten Bandes aus einer Al-Legierung, das das Gießen einer Legierung, die (in Gew.-%) enthält:
Mn 0,8 bis 1,6 - Mg 0,7 bis 2,5 - ggf. Cu 0 bis 0,6 - Cr 0 bis 0,35 - Ti 0 bis 0,1 - V 0 bis 0,1 - weitere Elemente = jedes ≤ 0,05 - insgesamt ≤ 0,15, Rest Al, wobei Fe und Si auf weniger als 0,25 %, mit % Mn - 2,25 % Fe ≥ 0,25, eingestellt werden,
eine Homogenisierung oder Wiederaufwärmung, ein Warmwalzen und ein Kaltwalzen ohne Zwischenanlaßstufe(n) umfaßt, wobei der Kaltverformungsgrad über 50 % liegt.

9. Verfahren nach Anspruch 8, bei dem die gegossene Legierung 1,2 bis 1,6 % Mn, 0,8 bis 1,2 % Mg und bis zu 0,2 % Cr enthält.

10. Verfahren nach einem der Ansprüche 8 und 9,
dadurch gekennzeichnet, daß
der Kaltverformungsgrad größer als 65 % ist.

## Claims

1. Al-based alloy sheet or strip intended for drawing and/or ironing, characterised in that the alloy contains (in weight %):
Mn from 0,8 to 1,6 - Mg from 0,7 to 2,5 - optionally Cr from 0 to 0,35 -
from 0 to 0,1 - V from 0 to 0,1 - other elements: each ≤ 0,05, total ≤ 0,15, remainder Al,
that Fe and Si contents are each controlled to be less than 0,25,
and that in the homogenised state or in the hot-rolled state, its structure consists of an Al-based matrix containing evenly distributed primary and secondary precipitates, in the absence of «white bands».

2. Sheet or strip according to claim 1, characterised in that its composition is such as: %Mn - 2,25%Fe ≥ 0,50,

3. Sheet or strip according to claims 1 or 2, characterised in that the Fe content is controlled to be less than 0,20%.

4. Sheet or strip according to claim 3, characterised in that the Fe content is controlled to be less than 0,15%.

5. Sheet or strip according to claims 1 to 4, charactetised in that the Cu content is greater than 0,25%.

6. Sheet or strip according to claims 1 to 5, characterised in that its composition is such as: %Mn + 0,9%Fe + 0,3%Mg ≤ 1,9.

7. Sheet or strip according to claims 1 to 5, characterised in that it contains from 1,2 to 1,6% Mn, from 0,8 to 1,2% Mg and up to 0,25% of Cr.

8. Process for obtaining a rolled strip of Al alloy intended for drawing and/or ironing, comprising:
- the casting of an alloy containing (in weight %): Mn from 0,8 to 1,6 - Mg from 0,7 to 2,5 - optionally Cu from 0 to 0,6 - Cr from 0 to 0,35 - Ti from 0 to 0,1 - V from 0 to 0,1 - other elements = each ≤ 0,05 - total ≤ 0,15, remainder Al, wherein Fe and Si contents are controlled to be less than 0,25%, and %Mn - 2,25%Fe ≥ 0,50,
- homogenisation or reheating,
- hot rolling,
- cold rolling without intermediate annealing, the degree of cold deformation being greater than 50%.

9. Process according to claim 8 wherein the cast alloy contains from 1,2 to 1,6% of Mn, from 0,8 to 1,2% of Mg and up to 0,25% of Cr.

10. Process according to claims 8 or 9, characterised in that the degree of cold deformation is higher than 65%.
